# EUROPÄISCHE PATENTSCHRIFT

(11) **EP 1 117 864 B1**
(45) Veröffentlichungstag und Bekanntmachung des Hinweises auf die Patenterteilung: **11.06.2003**
(21) Anmeldenummer: 99934703.2
(22) Anmeldetag: 15.07.1999
(51) Int. Cl.: D06M 13/224, D06M 15/53, D06M 13/165, D02G 1/02

(54) **VERFAHREN FÜR DIE HOCHGESCHWINDIGKEITSFALSCHDRAHTTEXTURIERUNG**
METHOD FOR HIGH-SPEED FALSE TWIST TEXTURING
PROCEDE DE TEXTURATION FAUSSE TORSION A GRANDE VITESSE

(30) Priorität: 24.07.1998 DE 19833305
(43) Veröffentlichungstag der Anmeldung: 25.07.2001
(73) Patentinhaber: Cognis Deutschland GmbH & Co. KG, 40589 Düsseldorf (DE)
(72) Erfinder: MATHIS, Raymond, D-40627 Düsseldorf (DE); LIPPMANN, Andreas, D-41564 Kaarst (DE); BIALAS, Norbert, D-41542 Dormagen (DE)
(86) Internationale Anmeldenummer: EP9905018
(87) Internationale Veröffentlichungsnummer: WO00005447

(56) Entgegenhaltungen:
- EP-A- 0 826 815
- DE-C- 3 936 975
- US-A- 3 651 633
- US-A- 3 859 122
- US-A- 4 080 301
- US-A- 5 525 243
- DATABASE WPI Section Ch, Week 199004 Derwent Publications Ltd., London, GB; Class A25, AN 1990-027508 XP002123048 & JP 01 306684 A (KURARAY CO LTD), 11. Dezember 1989 (1989-12-11)

## Beschreibung

### Gebiet der Erfindung

Die vorliegende Anmeldung betrifft ein Verfahren für die Hochgeschwindigkeitsfalschdrahttexturierung von Garnen aus synthetischen Filamenten sowie die Verwendung einer bestimmten Präparation für dieses Texturierverfahren.

Seit Anfang der achtziger Jahre werden feine bauschige Polyestergame (PES) für Anwendungen wie Bekleidung oder Möbelbezugstoffe überwiegend nach dem sogenannten POY-Spinnverfahren (partially oriented yam) mit anschließender Falschdrahtstrecktexturierung hergestellt.

Bei der Falschdrahtstrecktexturierung wird ein PES-POY-Gam gleichzeitig verstreckt und mit Bausch versehen. Der Bausch entsteht dadurch, daß das Garn im plastischen Zustand intensiv gezwimt und anschließend im abgekühlten Zustand wieder entzwimt wird. Der plastische Zustand des Garns wird dadurch erreicht, daß es über eine Kontaktheizschiene geführt wird. Der Zwirn wird überwiegend mittels Friktionsscheiben aus Keramik oder Polyurethan bewirkt (Zwirnaggregat). In den letzten Jahren konnte die Geschwindigkeit des Falschdrahtstrecktexturierverfahrens (FT) stetig gesteigert werden (vergleiche zur Erläuterung der Grundlagen H. K. Rouette, Lexikon der Textilveredelung, 1995, Seiten 1524 bis 1531 und 2180 bis 2183). Bis Mitte der neunziger Jahren waren Geschwindigkeiten zwischen 700 m/min und 900 m/min für Standardgarne üblich. Um diese Geschwindigkeiten zu erreichen, war es notwendig geworden, sehr lange, in der Regel mit Diphyl geheizte Heizschienen (bis über 2,5 m) zu verwenden. Auch die Kühlschienen mußten auf bis zu über 1,5 m verlängert werden. Entsprechend platzraubend und schwer zu bedienen wurden die Maschinen. Anfang der neunziger Jahren kamen Falschdrahtstrecktexturiermaschinen auf den Markt, die dank Einsatz neuartiger Heizer wesentlich kompakter sind. Die Länge des Fadenlaufs in diesen Maschinen ist deutlich reduziert, was eine Verringerung des Spannungsaufbaus und ein Potential für erhöhte Geschwindigkeiten bewirkt. Im Gegensatz zu den traditionellen Kontaktheizern, deren Temperaturen zwischen 180 und 230°C lagen, funktionieren die neuen Heizer nahezu kontaktlos, aber mit Temperaturen bis über 500°C. Dank der sehr hohen Temperaturen konnte ihre Länge auf etwa 1 m reduziert werden. Obwohl die mechanisch erreichbare maximale Geschwindigkeit der Hochtemperaturmaschinengeneration in der Regel 1500 m/min beträgt, wurde festgestellt, daß in der Praxis 900 bis 1000 m/min selten überschritten werden können. Der Grund liegt bei stark überhöhten Garnbruchraten, die bei höheren Geschwindigkeiten auftreten. Es ist bekannt, dass vor dem Anstieg der Garnbrüche, in der Regel eine Vermehrung von Gamspannungsspitzen zu beobachten ist. Es bestand also der dringende Bedarf nach PES-POY-Garnen, die sich auf den neuen Hochtemperaturheizertexturiermaschinen mit einer deutlich reduzierten Neigung zu Spannungsspitzen und folglich zu Brüchen verarbeiten ließen.

Neben Verbesserungen der Garne und des Spinnverfahrens wurden auch die Präparationen, die bei dem Spinnen auf das Garn aufgebracht werden müssen und die hauptsächlich eine Schmierwirkung ausüben, auf Optimierungsmöglichkeiten hin untersucht. Die EP 826 816 A2 beispielsweise beschreibt Präparationen für den Einsatz in der Falschdrahttexturierung von Synthesegarnen, enthaltend bestimmte Polyether-Verbindungen in Abmischung mit zyklischen Polyorganosiloxanen in ausgewählten Mengenverhältnissen. Allerdings werden auch mit diesen Präparationen in der Praxis nur Garngeschwindigkeiten bis 1000 m/min erreicht, insbesondere weil bei Temperaturen um 350°C bis 500°C Polysiloxane zu harten Silikatablagerungen auf den Fadenführem der Hochtemperaturheizem thermooxidativ degradiert werden. Aus der EP 826 815 A2 sind ebenfalls Präparationen für den Einsatz in der Falschdrahttexturierung von Synthesegarnen bekannt. Diese enthalten eine Polyetherkomponente in Kombination mit linearen Polyorganosiloxanen mit einer Viskosität, die im Bereich von 2 bis 50 mPas bei 20° C liegt.

Der vorliegenden Erfindung lag die Aufgabe zugrunde, Präparationen für die Falschdrahttexturierung von Synthesegarnen bereitzustellen, die auch unter den Bedingungen der Hochgeschwindigkeitsfalschdrahttexturierung, insbesondere auf Texturiermaschinen mit kurzen Hochtemperaturheizern, einsetzbar sind und die Zahl der Gambrüche substantiell verringert.

Es wurde nun überraschend gefunden, dass der Zusatz einer ausgewählten wasserunlöslichen niedrigviskosen Komponente zu den an sich bekannten Schmiermitteln zu Präparationen führt, die das gewünschte Anforderungsprofil erfüllen.

In einer ersten Ausführungsform wird ein Verfahren zur Texturierung von Garnen aus synthetischen Filamenten beansprucht, wobei auf die Garne eine Präparation, enthaltend mindestens ein wasserlösliches Schmiermittel (A) und eine wasserunlösliche Flüssigkeit (B) Verfahren zur Texturierung von Garnen aus synthetischen Filamenten, wobei auf die Garne eine Präparation, enthaltend mindestens ein wasserlösliches Schmiermittel (A) und eine wasserunlösliche Flüssigkeit (B) sowie ggf. Emulgatoren und/oder Netz- und andere Hilfsmittel im Form einer wässrigen Emulsion aufgebracht wird und die Filamente anschließend einer Texturierung nach dem Falschdrahtprinzip auf einer Maschine mit kurzem Hochtemperaturheizer unterworfen werden, wobei die Präparation frei von Polyorganosiloxanen sind, dadurch gekennzeichnet, dass die wasserunlösliche Flüssigkeit (B) eine Viskosität von 2 bis 50 mPas bei 20°C gemessen nach DIN 53015 aufweist und die wasserunlösliche Flüssigkeit (B) ausgewählt ist aus
(a) wasserunlöslichen Estern von Fettalkoholen mit 16 bis 24 C-Atomen und/oder Polyolen mit 2 bis 6 C-Atomen und 2 bis 6 Hydroxylgruppen mit linearen oder verzweigten, gesättigten oder ungesättigten Fettsäuren **der Kettenlänge** C₆-C₂₂
(b) den wasserunlöslichen Fettsäureestern aus C₁₆-C₁₈ Fettsäuren mit 2-Ethyl-Hexylalkohol
(c) der Gruppe der wasserunlöslichen Verbindungen der allgemeinen Formel (I)

   R¹-COO-(CₙH2ₙO)ₘ-R² (I)

   wobei R¹ für einen linearen oder verzweigten, gesättigten oder ungesättigten Alkylrest der Kettenlänge C₇ bis C₂₁ steht, R² einen linearen oder verzweigten, gesättigten oder ungesättigten Alkylrest der Kettenlänge C₁ bis C₁₂ bedeutet n für die Zahl 2 oder 3 und m für eine Zahl von 1 bis 10, vorzugsweise von 1 bis 6, steht.
(d) der Gruppe der wasserunlöslichen Dialkylether, Dialkylcarbonate, Dicarbonsäureester, Diester von Thiodipropionsäure, Polyalphaolefine oder Mineralöl und
   Mischungen dieser Flüssigkeiten.

Die wasserunlösliche Komponente (B) zeichnet sich insbesondere durch ihr Viskositätsverhalten aus. Geeignet sind niedrigviskose Flüssigkeiten deren Viskosität im Bereich von 2 bis 50 mPas, vorzugsweise aber im Bereich von 2 bis 30 mPas und insbesondere im Bereich von 5 bis 25 mPas, jeweils gemessen bei 20 °C nach DIN 53015 auf einem Höppler Viskosimeter, liegt. Besonders vorteilhaft sind wasserunlösliche Komponenten (B) mit einer Viskosität von 5 bis 10 mPas.

Derartige Flüssigkeiten sind beispielsweise ausgewählt aus der Gruppe der wasserunlöslichen Ester von Fettalkoholen mit 16 bis 24 C-Atomen und/oder Polyolen mit 2 bis 6 C-Atomen und 2 bis 6 Hydroxylgruppen mit linearen oder verzweigten, gesättigten oder ungesättigten C₆₋₂₂ Fettsäuren. Geeignete Fettalkohole sind z.B. Palmityl-, Stearyl-, Arachidyl- oder Behenylalkohol. Geeignete Fettsäuren sind beispielsweise Capryl-, Perlagon-, Caprin-, Undecan-, Tridecan-, Myristin-, Pentadecan-, Palmitin-, Heptadecan-, Octadecan-, Nonan-, Arachin- oder Behensäure. Geeignete Polyole sind beispielsweise Glykol, Diethylenglykol, Glycerin, Trimethylolpropan oder Pentaerythrit. Die Polyole können vollständig oder partiell verestert sein, entscheidend ist, dass die Verbindungen wasserunlöslich sind und gleichzeitig das oben genannte Viskositätskriterium erfüllen. Unter wasserunlöslich werden im Rahmen dieser Anmeldung solche Verbindungen verstanden, die sich bei 20 °C zu maximal 5 Gew.-%, vorzugsweise zu maximal 1 Gew.-% lösen. Insbesondere bevorzugt sind Ester aus verzweigtkettigen Alkoholen, die beispielsweise via Guerbet- oder Oxo-Synthesen zugänglich sind, mit Fettsäuren, z.B. Ester des 2-Ethylhexyalkohols mit C₁₆₋₁₈ Fettsäuren, wie das 2-Ethylhexylstearat. Insbesondere sind lineare Fettsäuren dieses Schnitts bevorzugt. Neben diesen langkettigen Estem können auch Methylester von linearen oder verzweigten gesättigten oder ungesättigten Fettsäuren der Kettenlänge C₈ bis C₂₂ geeignete Flüssigkeiten vom Typ (B) darstellen. Auch Dicarbonsäureester, wie Diisooctylsebazat, Diisotridecylsebazat sowie Diisooctlester der Azelainsäure sowie die wasserunlöslichen Umsetzungsprodukte dieser Verbindungen mit Ethylenoxid und/oder Propylenoxid können als Flüssigkeiten (B) verwendet werden. Weiterhin sind wasserunlösliche Ester der Thiodipropionsäure, zum

Beispiel mit 2-Ethylhexanol, Decanol oder Isotridecylalkohol, sowie die wasserunlöslichen Umsetzungsprodukte dieser Verbindungen mit Ethylenoxid und/oder Propylenoxid geeignet. Auch die wasserunlöslichen Ester von Glykol, Diglykol oder Triglykol mit C₈₋₂₂-Fettsäuren und deren Alkoxide sind geeignet.

Weitere geeignete Verbindungen für die Flüssigkeiten (B) sind alkoxylierte Fettsäureester der Formel (I)

R¹-COO-(CₙH₂ₙO)ₘ-R² (I)

wobei R¹ für einen linearen oder verzweigten, gesättigten oder ungesättigten Alkylrest der Kettenlänge C₇ bis C₂₁ steht, R² einen linearen oder verzweigten, gesättigten oder ungesättigten Alkylrest der Kettenlänge C₁ bis C₁₂ bedeutet und n für die Zahl 2 oder 3 und m für eine Zahl zwischen 1 und 10 und vorzugsweise 1 bis 6 steht. Besonders bevorzugt sind Verbindungen der Formel (I) in denen R² für einen kurzkettigen Alkylrest mit 1 bis 4 Kohlenstoffatomen steht. Die alkoxylierten, vorzugsweise ethoxylierten bzw. ethoxylierten und propoxylierten Ester können nach bekannten Methoden, insbesondere gemäß der Lehre der WO-A-90/13533 hergestellt werden. Die Alkoxylierung kann bei gemischten Alkoxiden in Random- oder in Blockform erfolgen.

Weiterhin sind wasserunlösliche niedrigviskose Flüssigkeiten aus der Klasse der symmetrischen oder unsymmetrischen Dialkylether mit vorzugsweise insgesamt 12 bis 44 C-Atomen geeignet, beispielsweise Dioctylether, Didecylether oder Diisotridecylether. Auch Dialkylcarbonate, wie Diisooctylcarbonat, Dioctylcarbonat oder Diisotridecylcarbonat sind geeignete Flüssigkeiten (B). Auch Alkoxide der Ether können, sofern sie wasserunlöslich sind und das Viskositätskriterium erfüllen, verwendet werden. Neben diesen Verbindungen können noch weitere Substanzklassen, insbesondere Polyalphaolefine, beispielsweise Poly-1-Decene, oder Mineralöle als wasserunlösliche Flüssigkeit (B) im erfindungsgemäßen Verfahren eingesetzt werden. Generell gilt, daß die Flüssigkeit (B) auch eine Mischung aus mehreren der oben genannten Flüssigkeiten enthalten kann.

Neben der wasserunlöslichen Flüssigkeit (B) enthalten die im erfindungsgemäßen Verfahren eingesetzten Präparationen mindestens ein Schmiermittel (A), das vorzugsweise ausgewählt ist aus der Gruppe der wasserlöslichen Umsetzungsprodukte von Fettalkoholen der Kettenlänge C₄ bis C₂₂ oder von Polyolen mit 2 bis 6 Hydroxylgruppen und 2 bis 6 C-Atomen mit Ethylen- und/oder Propylenoxid wobei die Umsetzungsprodukte ein Molekulargewicht zwischen 750 und 50.000 aufweisen. Weiterhin sind wasserlösliche Umsetzungsprodukte von Glykol, Ethylen- und Diethylenglykol oder Propylenglykol mit Ethylen- und/oder Propylenoxid die Molekulargewichte im Bereich von 750 bis 50.000 aufweisen, geeignet. Vorzugsweise werden dabei Ethylenoxid/Propylenoxid-Block Addukte eingesetzt, wobei es mit Blick auf die Wasserlöslichkeit der Verbindungen vorteilhaft ist, daß der Anteil von Ethylenoxidgruppen mindestens 35 % (gewichtsmäßig), vorzugsweise mindestens 45 % (gewichtsmäßig), bezogen auf alle Alkoxidgruppen im Molekül beträgt. Auch Verbindungen aus der Gruppe der wasserlöslichen Polyether-Polycarbonate, wie sie beispielsweise in der EP-0-743 992 B1 beschrieben werden, sind geeignete Schmiermittel des Typs (A).

Besonders bevorzugt sind Schmiermittel (A), die mehrere der oben beschriebenen Umsetzungsprodukte enthalten. So ist es insbesondere vorteilhaft, wenn in der Präparation als Schmiermittelkomponente (A) 40 bis 80 Gew.-% eines wasserlöslichen Umsetzungsproduktes des Molekulargewichtsbereichs von 750 bis 3000 enthalten sind, 5 bis 20 Gew.-% eines wasserlöslichen Umsetzungsproduktes mit Molekulargewichten von > 3000 bis 20000 und zu maximal 5 Gew.-% eines wasserlöslichen Umsetzungsproduktes mit Molekulargewichten von > 20.0000 bis 50.000. Die Gewichtsangaben beziehen sich jeweils auf das Schmiermittel (A).

Die Präparationen des erfindungsgemäßen Verfahrens enthalten die wasserunlösliche Flüssigkeit (B) vorzugsweise in Mengen von 0,2 bis 15 Gew.-%, vorzugsweise von 0,5 bis 10 Gew.-%, bezogen auf die gesamte Präparation. Das Schmiermittel (A) kann bis zu 99 Gew.-% der Präparation ausmachen, es ist aber in der Regel in Mengen von 30 bis 90 Gew.-% und insbesondere von 35 bis 60 Gew.-% enthalten. Neben den Komponenten (A) und (B) enthalten die Präparationen noch weitere, optionale Bestandteile, insbesondere Netzmittel und/oder Emulgatoren. Dabei sind die Netzmittel in der Regel in Mengen von 3 bis 20 Gew.-% und die Emulgatoren in Mengen von 5 bis 30 Gew.-% in den Präparationen enthalten.

Als Emulgatoren kommen alle Emulgatoren, die entweder anionisch, kationisch, oder nichtionisch sein können, in Frage. Vorzugsweise sind die Emulgatoren solche, die bei den Temperaturen, die in Hochtemperaturtexturierheizem üblich sind (d.h. 300°C bis 550°C) keine anorganische Rückstände hinterlassen. Besonders eignen sich Emulgatoren, die bei dem klassischen Veraschen (bei 900 °C) im Keramik oder Platintiegel nahezu rückstandslos zersetzt werden (unter 0,2% Asche). Nichtionische Emulgatoren sind daher besonders geeignet Es sind beispielsweise Fettalkoholalkoxylate mit Molekulargewichten bis 800, alkoxylierte Fettsäuren, Glykole oder Fettaminen und alkoxylierte Fettamine geeignet.

Bei den Netzmitteln sind alle dem Fachmann für Spinnpräparationen bekannten geeigneten Verbindungen einsetzbar. Vorzugsweise werden wasserdispergierbare und insbesondere wasserlösliche Substanzen ausgewählt. Neben diesen Hilfsmitteln können auch noch weitere übliche Additive in den Präparationen enthalten sein, insbesondere Antistatika, Fadenschlußmittel, pH-Regulantien, Bakterizide und/oder Korrosionsinhibitoren. Diese Additive können, sofern notwendig, in üblichen Mengen in den Präparationen enthalten sein. In der Regel beträgt die Menge an Additiven insgesamt bis zu 15 Gew.-%, vorzugsweise liegt der Anteil aber bei 1 bis 10 Gew.-%.

Die Präparationen werden im erfindungsgemäßen Verfahren vorzugsweise in Form einer wäßrigen Emulsion, die 1 bis 20 Gew.-%, bevorzugt 5 bis 12 Gew.-% der Präparation enthält eingesetzt. Diese Emulsion wird in üblicher Weise, also mittels Galetten (sogenannte lick-rolls) oder Dosierpumpe und Auftragsstiften auf die Garne aufgebracht, die anschließend einem Texturierverfahren in Maschinen mit kurzem Hochtemperaturheizer unterworfen werden. Es handelt sich dabei um Texturierverfahren nach dem Falschdrahtprinzip, die gegebenenfalls zusammen mit einer Streckung ausgeführt werden können. Das beanspruchte Verfahren eignet sich insbesondere für solche Falschdrahttexturieraggregaten, die mit nahezu kontaktlosen kurzen Hochtemperaturheizem arbeiten. Die Temperatur in Hochtemperaturheizer beträgt mindestens in einer Zone 300 °C oder mehr. Die Heizer dieser Maschine sind daher in der Regel nur noch maximal einen Meter lang. Geeignete Maschinen diesen Typs werden beispielsweise von den Firmen ICBT (z.B. ICBT FTF15 E2 HT), Teijin Seiki (Teijin Seiki HTS 1500 oder HTS 15V), Barmag (z.B. Barmag AFK) oder RPR (z.B. RPR 3 SDS) angeboten. Hochgeschwindigkeitsverfahren im Sinne der vorliegenden Anmeldung sind vorzugsweise solche, die mit einer Garngeschwindigkeit von mehr als 600 m/min, vorzugsweise von mehr als 800 m/min und insbesondere mit einer Garngeschwindigeit von 900 bis 1500 m/min arbeiten.

Durch das erfindungsgemäße Verfahren werden die Präparationen in Mengen zwischen 0,25 und 0,45 Gew.-%, bezogen auf das Garngewicht, auf das Garn aufgebracht. Die Präparationen werden auf an sich bekannte Weise hergestellt, indem die angegebenen Bestandteile in den angegebenen Mengen bei Temperaturen zwischen 18 und 35 °C miteinander in beliebiger Reihenfolge gemischt und in jeder bekannten Weise homogenisiert werden.

Im erfindungsgemäßen Verfahren werden Garnen aus synthetischen Filamenten wie Polyester oder Polyamid texturiert. Vorzugsweise handelt es sich dabei um POY-Polyestergame.

In einer weiteren Ausführungsform betrifft die vorliegende Erfindung die Verwendung von Mitteln, wie oben beschrieben, als Präparation für die Falschdrahttexturierung von Garnen aus synthetischen Filamenten auf Texturiermaschinen mit kurzen Hochtemperaturheizern. Das Mittel wird dazu vorzugsweise in Form einer wäßrigen Emulsion, die 1 bis 20 Gew.-% des Mittels, bezogen auf die wäßrige Emulsion enthält, eingesetzt.

### Beispiele:

Um die vorteilhafte Wirkung des erfindungsgemäßen Verfahren zu demonstrieren wurden die folgenden Präparationen untersucht: Die Versuchspräparationen bestanden aus einem Paket 1 und einem Paket 2. Das Paket 1 wurde unverändert gehalten und bestand aus der Kombination eines Netzmittels (C₁₂₋₁₄ Fettalkoholethoxylat mit 6 Mol Ethylenoxid pro Mol Fettalkohol), eines Hochdruckschmiermittels (ein wasserlösliches Ethylenoxid/Propylenoxid-Addukt mit einem Molekulargewicht im Bereich von 5000 und 20000 auf Basis Pentaerythrit), eines wasserlöslichen methylverschlossenen Polyethyleneglykolpelargonats und eines C₁₆₋₁₈ fettalkoholgestarteten Block-Ethylenoxid/Propylenoxid-Emulgators (5 Mol Ethylenoxid (EO), 9 Mol Propylenoxid (PO) pro Mol Fettalkohol). Das Paket 1 betrug jeweils 47% der Gesamtpräparation. Das Paket 2, das jeweils 53% der Gesamtpräparation darstellte, bestand aus vier Komponenten:
(I) - wasserlösliches butanolgestartetes EO/PO-Addukt mit MG ca.1000
(II) - wasserlösliches butanolgestartetes EO/PO-Addukt mit MG ca.1700
(III) - wasserlösliches tetrolgestartetes EO/PO-Addukt mit MG ca. 7000
(IV) - 2-Ethylhexylstearat, Viskosität bei 20 °C: 15 bis 17 mPas.

Die Komponente (IV) stellt dabei die erfindungsgemäße wasserunlösliche Komponente (B) der Präparation dar. In der Tabelle 1 sind die Zusammensetzungen der untersuchten Präparationen aufgeführt. Als Referenz wurde eine Kombination des Pakets 1 mit den Schmiermitteln (I) und (III) untersucht.

Alle oben aufgeführten Präparationen wurden beim Spinnen auf ein typisches PES-POY-Garn aufgetragen. Die Auflagenhöhe betrug 0,3 %. Die wesentlichen Spinnparameter und POY-Gamdaten waren wie folgt:

| **Spinn- und POY-Garnparameter 1:** | |
|---|---|
| Spinngeschwindigkeit | 3500 m/min |
| Garntyp | 256 dtex, 36 Filamente |
| Festigkeit | ca. 23,5 cN/tex |
| Dehnung | ca. 103% |
| Präparierung | Barmag Zahnradpumpen und Keramikapplikator |
| Emulsionskonzentration | 10 % |
| Präparationsauflage | 0,30 % |

Nach jeweils mindestens 24 Stunden Lagerung wurden alle Garne nacheinander auf denselben 8 Positionen einer RPR 3 SDS HTSH-Maschine strecktexturiert. Die Texturierparameter wurden wie folgt eingestellt:

| **Texturierparameter 1:** | |
|---|---|
| Maschinentyp | RPR 3SDS |
| Friktionsaggregat | Temco FTS 521 M |
| Aggregatkonfiguration | 1-6-1, Temco 630F 9 mm Polyurethanarbeitsscheiben |
| Spannungsgrenze für | |
| Fehlermeldung | +/- 2 cN |
| Aufwickelgeschwindigkeit | 1000 m/min |
| D/Y-Verhältnis | 1,80 |
| Streckverhältnis | 1,61 |
| Heizertemperatur | 500°C - erste Zone 500°C - zweite Zone |
| Fixierheizertemperatur Ausgeschaltet | |

### Folgende Meßwerte wurden beim Texturieren ermittelt (Tabelle 2):

Wie in der Ergebnistabelle ersichtlich liegen die Prozeß- und Garndaten auf einem sehr guten Niveau insbesondere wird die Anzahl der Spannungsüberschreitungen, die für Garnbrüche verantwortlich sind, im Vergleich mit herkömmlichen Präparationen deutlich reduziert.

Um die allgemeine Gültigkeit, daß der Zusatz einer wasserunlöslichenFlüssigkeiten (B) zu Texturierpräparationen die Häufigkeit von Garnspannungsspitzen erheblich reduziert, zu verifizieren, wurden die folgenden vier Präparationen auf einer anderen PES-POY-Spinnanlage getestet: Referenz, 13,3 und 9.

| **Spinn- und POY-Garnparameter 2:** | |
|---|---|
| Spinngeschwindigkeit | 3300 m/min |
| Garntyp | 167 dtex 30 Filamente |
| Präparierung | Barmag Zahnradpumpen und Keramikapplikator |
| Emulsionskonzentration | 10 % |
| Präparationsauflage | 0,30 % |

| **Texturierparameter 2:** | |
|---|---|
| Maschinentyp | Barmag FK6 V80 mit Hochtemperaturheizem |
| Friktionsaggregat | Temco Type 8 |
| Aggregatkonfiguration | 1-6-1, Hokushin 9 mm Polyurethanarbeitsscheiben |
| Spannungsgrenze für | |
| Fehlermeldung | +/- 3 cN |
| Aufwickelgeschwindigkeit | 900 m/min |
| D/Y-Verhältnis | 1,8 |
| Streckverhältnis | 1,76 |
| Heizertemperatur | 380°C - erste Zone 400°C - zweite Zone |
| Fixierheizertemperatur | Ausgeschaltet |

| **Ergebnisse:** | | | | |
|---|---|---|---|---|
| **Präparation** | **Referenz** | **13** | **3** | **9** |
| Anzahl an Spannungsgrenz-überschreitungen während 4 Stunden | 108 | 18 | 17 | 18 |

Auch in diesem Fall zeigt sich die vorteilhafte Wirkung des erfindungsgemäßen Verfahrens, daß zu einer signifikanten Verringerung von Spannungsspitzen während des Texturierprozesses führt.

Es wurden Versuche mit einer weiteren wasserunlöslichen, niederviskosen Komponenten (B) durchgeführt. Die Präparation 9 wurde als Basisrezeptur gewählt (Angaben in Gew.-%):

| | **9** | **16** | **Viskosität der Komponente (B) bei 20°C (mPas)** |
|---|---|---|---|
| (I) | 38,0 | 38,0 | |
| (III) | 10,0 | 10,0 | |
| 2-Ethylhexylstearat | 6,0 | | 15 bis 17 |
| Octylcaprylat | | 6,0 | 4 bis 7 |
| Paket 1 | 46,0 | 46,0 | |

Alle vier Präparationen wurden auf einer POY-Spinnanlage mit den Spinn- und POY-Gamparametem 2 aufgetragen. Anschließend wurden die Garne auf einer RPR 3 SDS Hochtemperaturheizermaschine texturiert:

| **Texturferparameter 3:** | |
|---|---|
| Maschinentyp | RPR 3SDS |
| Friktionsaggregat | Temco FTS 521 M |
| Aggregatkonfiguration | 1-6-1, Temco 630F 9 mm Polyurethanarbeitsscheiben |
| Spannungsgrenze für | |
| Fehlermeldung | +/- 3 cN |
| Aufwickelgeschwindigkeit | 1000 m/min |
| D/Y-Verhältnis | 1,76 |
| Heizertemperatur | 500°C - erste Zone 500°C - zweite Zone |
| Fixierheizertemperatur | Ausgeschaltet |

| **Ergebnisse:** | | |
|---|---|---|
| **Präparation** | **9** | **16** |
| Anzahl an Spannungsgrenz-überschreitungen während 4 Stunden | 36 | 25 |

Es zeigt sich, daß eine Verringerung der Viskosität der Komponente (B) auch die Zahl der Spannungsgrenz-überschreitungen und somit die Gefahr des Garnbruchs reduziert.

## Patentansprüche

1. Verfahren zur Texturierung von Garnen aus synthetischen Filamenten, wobei auf die Garne eine Präparation, enthaltend mindestens ein wasserlösliches Schmiermittel (A) und eine wasserunlösliche Flüssigkeit (B) sowie ggf. Emulgatoren und/oder Netz- und andere Hilfsmittel, im Form einer wässrigen Emulsion aufgebracht wird und die Filamente anschließend einer Texturierung nach dem Falschdrahtprinzip auf einer Maschine mit kurzem Hochtemperaturheizer unterworfen werden, wobei die wasserunlösliche Flüssigkeit (B) eine Viskosität von 2 bis 50 mPas bei 20°C gemessen nach DIN 53015 aufweist, **dadurch gekennzeichnet, dass** die Präparation frei von Polyorganosiloxanen ist und die wasserunlösliche Flüssigkeit (B) ausgewählt ist aus
(a) wasserunlöslichen Estern von Fettalkoholen mit 16 bis 24 C-Atomen und/oder Polyolen mit 2 bis 6 C-Atomen und 2 bis 6 Hydroxylgruppen mit linearen oder verzweigten, gesättigten oder ungesättigten Fettsäuren der Kettenlänge C₆-C₂₂
(b) den wasserunlöslichen Fettsäureestern aus C₁₆-C₁₈ Fettsäuren mit 2-Ethyl-Hexylalkohol
(c) der Gruppe der wasserunlöslichen Verbindungen der allgemeinen Formel (I)
R¹-COO-(CₙH2ₙO)ₘ-R² (I)
wobei R¹ für einen linearen oder verzweigten, gesättigten oder ungesättigten Alkylrest der Kettenlänge C₇ bis C₂₁ steht, R² einen linearen oder verzweigten, gesättigten oder ungesättigten Alkylrest der Kettenlänge C₁ bis C₁₂ steht und n für die Zahl 2 oder 3 und m für eine Zahl von 1 bis 10, vorzugsweise von 1 bis 6, steht
(d) der Gruppe der wasserunlöslichen Dialkylether, Dialkylcarbonate, Dicarbonsäureester, Diester von Thiodipropionsäure, Polyalphaolefine oder Mineralöl und
Mischungen dieser Flüssigkeiten.

2. Verfahren nach Anspruch 1, **dadurch gekennzeichnet, dass** die Präparation eine wasserunlösliche Flüssigkeit (B) mit einer Viskosität von 2 bis 30 mPas, vorzugsweise von 5 bis 25 mPas und insbesondere von 5 bis 10 mPas, jeweils gemessen bei 20 °C nach DIN 53015, enthält.

3. Verfahren nach Anspruch 1 und 2, **dadurch gekennzeichnet, dass** die Präparation mindestens ein Schmiermittel (A) enthält, das ausgewählt ist aus der Gruppe der wasserlöslichen Umsetzungsprodukte von Fettalkoholen der Kettenlänge C₄ bis C₂₂ oder von Polyolen mit 2 bis 6 Hydroxylgruppen und 2 bis 6 C-Atomen mit Ethylenund/oder Propylenoxid wobei die Umsetzungsprodukte ein Molekulargewicht von 750 bis 50.000 aufweisen.

4. Verfahren nach einem der Ansprüche 1 bis 3, **dadurch gekennzeichnet, dass** die Präparation ein Schmiermittel (A) enthält, das von 40 bis 80 Gew.-% Umsetzungsprodukte des Molekulargewichts 750 bis 3000, von 5 bis 20 Gew.-% Umsetzungsprodukte des Molekulargewichts > 3000 bis 20.000 und von maximal 5 Gew.-% Umsetzungsprodukte des Molekulargewichts von > 20.000 bis 50.000 enthält.

5. Verfahren nach einem der Ansprüche 1 bis 4, **dadurch gekennzeichnet, dass** die Präparation die wasserunlösliche Flüssigkeit (B) in Mengen von 0,2 bis 15 Gew.-%, vorzugsweise von 0,5 bis 10 Gew.-%, bezogen auf die Präparation enthält.

6. Verfahren nach einem der Ansprüche 1 bis 5, **dadurch gekennzeichnet, dass** die Präparation neben den Komponente (A) und (B) noch Emulgatoren in Mengen von 5 bis 30 Gew.-%, und/oder Netzmittel in Mengen von 3 bis 20 Gew.-%, jeweils bezogen auf die Präparation, enthält.

7. Verfahren nach einem der Ansprüche 1 bis 6, **dadurch gekennzeichnet, dass** die Präparation in Form einer wäßrigen Emulsion, die 1 bis 20 Gew.-% bevorzugt 5 bis 12 Gew.-% der Präparation, bezogen auf die wäßrige Emulsion, enthält, verwendet wird.

8. Verfahren nach einem der Ansprüche 1 bis 7, **dadurch gekennzeichnet, dass** die Präparation weitere übliche Additive enthält, wie Antistatika, Fadenschlußmittel, Bakterizide und/oder Korrosionsinhibitoren.

9. Verfahren nach einem der Ansprüche 1 bis 8, **dadurch gekennzeichnet, dass** Garne aus Polyesterfilamenten ausgewählt sind.

10. Verfahren nach einem der Ansprüche 1 bis 9, **dadurch gekennzeichnet, dass** die Präparation in Mengen zwischen 0,25 und 0,45 Gew.-%, bezogen auf das Garngewicht, auf das Garn aufgebracht wird.

11. Verwendung einer Präparation gemäß Anspruch 1 für die Falschdrahttexturierung von Garnen aus synthetischen Filamenten auf Texturiermaschinen mit kurzen Hochtemperaturheizern.

12. Verwendung nach Anspruch 11, **dadurch gekennzeichnet, dass** das Mittel in Form einer wäßrigen Emulsion, die 1 bis 20 Gew.- des Mittels enthält, verwendet wird.

## Claims

1. A process for the texturing of yarns of synthetic filaments in which a finish containing at least one water-soluble lubricant (A) and one water-insoluble liquid (B) and optionally emulsifiers and/or wetting agents and other auxiliaries is applied to the yarns in the form of an aqueous emulsion, after which the filaments are textured on the false twist principle in a machine with a short high-temperature heater, the water-insoluble liquid (B) having a viscosity of 2 to 50 mPas at 20°C, as measured to DIN 53015, and the finish being free from polyorganosiloxanes, **characterized in that** the water-insoluble liquid (B) is selected from
(a) water-insoluble esters of fatty alcohols containing 16 to 24 carbon atoms and/or polyols containing 2 to 6 carbon atoms and 2 to 6 hydroxyl groups with linear or branched, saturated or unsaturated fatty acids with a chain length of C₆₋₂₂,
(b) water-insoluble fatty acid esters of C₁₆₋₁₈ fatty acids with 2-ethyl hexyl alcohol,
(c) the group of water-insoluble compounds corresponding to general formula (I):
R¹-COO-(CₙH₂ₙO)ₘ-R² (I)
where R¹ is a linear or branched, saturated or unsaturated alkyl group with a chain length of C₇₋₂₁, R² is a linear or branched, saturated or unsaturated alkyl group with a chain length of C₁₋₁₂ and n is the number 2 or 3 and m is a number of 1 to 10 and preferably 1 to 6,
(d) the group of water-insoluble dialkyl ethers, dialkyl carbonates, dicarboxylic acid esters, diesters of thiodipropionic acid, poly-α-olefins or mineral oil and mixtures of these liquids.

2. A process as claimed in claim 1, **characterized in that** the finish contains a water-insoluble liquid (B) with a viscosity of 2 to 30 mPas, preferably 5 to 25 mPas and more particularly 5 to 10 mPas, as measured at 20°C to DIN 53015.

3. A process as claimed in claim 1 or 2, **characterized in that** the finish contains at least one lubricant (A) selected from the group of water-soluble reaction products of fatty alcohols with a chain length of C₄₋₂₂ or of polyols containing 2 to 6 hydroxyl groups and 2 to 6 carbon atoms with ethylene and/or propylene oxide, the reaction products having a molecular weight of 750 to 50,000.

4. A process as claimed in any of claims 1 to 3, **characterized in that** the finish contains a lubricant (A) containing 40 to 80% by weight of reaction products with a molecular weight of 750 to 3,000, 5 to 20% by weight of reaction products with molecular weights of >3,000 to 20,000 and at most 5% by weight of reaction products with molecular weights of >20,000 to 50,000.

5. A process as claimed in any of claims 1 to 4, **characterized in that** the finish contains the water-insoluble liquid (B) in quantities of 0.2 to 15% by weight and preferably 0.5 to 10% by weight, based on the finish.

6. A process as claimed in any of claims 1 to 5, **characterized in that**, besides component (A) and (B), the finish contains emulsifiers in quantities of 5 to 30% by weight and/or wetting agents in quantities of 3 to 20% by weight, based on the finish.

7. A process as claimed in any of claims 1 to 6, **characterized in that** the finish is used in the form of an aqueous emulsion containing 1 to 20% by weight and preferably 5 to 12% by weight of the finish, based on the aqueous emulsion.

8. A process as claimed in any of claims 1 to 7, **characterized in that** the finish contains other typical additives, such as antistatic agents, yarn compacting agents, bactericides and/or corrosion inhibitors.

9. A process as claimed in any of claims 1 to 8, **characterized in that** yarns of polyester filaments are selected.

10. A process as claimed in any of claims 1 to 9, **characterized in that** the finish is applied to the yarn in quantities of 0.25 to 0.45% by weight, based on the weight of the yarn.

11. The use of the finish claimed in claim 1 for the false twist texturing of yarns of synthetic filaments in texturing machines with short high-temperature heaters.

12. The use claimed in claim 11, **characterized in that** the finish is applied in the form of an aqueous emulsion containing 1 to 20% by weight of the finish.

## Revendications

1. Procédé de texturation de fibres à base de filaments synthétiques, selon lequel on applique sur les fibres une préparation contenant au moins un agent lubrifiant (A) soluble dans l'eau et un liquide (B) insoluble dans l'eau ainsi qu'éventuellement des agents émulsionnants et/ou des agents mouillants et d'autres adjuvants, sous la forme d'une émulsion aqueuse, et on soumet les filaments ensuite à une texturation selon le principe de la fausse torsion sur une machine avec réchauffeur à haute température bref,
le liquide insoluble dans l'eau (B) ayant une viscosité de 2 à 50 mPas à 20°C mesurée selon la norme DIN 53015,
**caractérisé en ce que**
la préparation est exempte de polyorganosiloxanes
le liquide insoluble dans l'eau (B) est choisi parmi :
(a) des esters insolubles dans l'eau d'alcools gras ayant de 16 à 24 atomes de carbone et/ou de polyols ayant de 2 à 6 atomes de carbone et de 2 à 6 groupes hydroxyle avec des acides gras linéaires ou ramifiés, saturés ou non saturés ayant une longueur de chaîne allant de C₆ à C₂₂,
(b) des esters d'acide gras insolubles dans l'eau à partir d'acides gras en C₁₆-C₁₈ avec l'alcool 2 - éthylhexylique,
(c) du groupe des composés insolubles dans l'eau de formule générale (I)
R¹COO(CₙH₂ₙO)ₘ-R² (I)
dans laquelle R¹ représente un reste alkyle linéaire ou ramifié, saturé ou non saturé dont la longueur de chaîne va de C₇ à C₂₁, R² représente un reste alkyle linéaire ou ramifié, saturé ou non saturé, ayant une longueur de chaîne allant de C₁ à C₁₂, et n représente un nombre 2 ou 3 et m un nombre de 1 à 10, de préférence de 1 à 6,
(d) du groupe des éthers dialkyliques, des carbonates dialkyliques, des esters d'acide dicarboxylique, des diesters d'acide thiodipropionique, des poly alpha oléfines insolubles dans l'eau ou de l'huile minérale et des mélanges de ces liquides.

2. Procédé selon la revendication 1,
**caractérisé en ce que**
la préparation renferme un liquide insoluble dans l'eau (B) ayant une viscosité de 2 à 30 mPas, de préférence de 5 à 25 mPas et en particulier de 5 à 10 mPas à chaque fois mesurée à 20°C selon la norme DIN 53015.

3. Procédé selon la revendication 1 et la revendication 2,
**caractérisé en ce que**
la préparation renferme au moins un agent lubrifiant (A) qui est choisi dans le groupe des produits de réaction insolubles dans l'eau des alcools gras ayant une longueur de chaîne allant de C₄ à C₂₂, et des polyols ayant de 2 à 6 groupes hydroxyle et de 2 à 6 atomes de carbone avec l'oxyde d'éthylène et/ou de propylène, les produits de réaction possédant un poids moléculaire allant de 750 à 50 000.

4. Procédé selon l'une des revendications 1 à 3,
**caractérisé en ce que**
la préparation contient un agent lubrifiant (A) qui renferme de 40 à 80 % en poids de produits de réaction ayant un poids moléculaire de 750 à 3 000, de 5 à 20 % en poids de produits de réaction ayant un poids moléculaire de > 3 000 à 20 000, et d'au maximum 5 % en poids de produits de réaction ayant un poids moléculaire de > 20 000 à 50 000.

5. Procédé selon une des revendications 1 à 4,
**caractérisé en ce que**
la préparation renferme le liquide insoluble dans l'eau (B) en quantité de 0,2 à 15 % en poids, de préférence de 0,5 à 10 % en poids, rapporté à la préparation.

6. Procédé selon l'une des revendications 1 à 5,
**caractérisé en ce que**
la préparation renferme à côté des composants (A) et (B) encore des agents émulsionnants en quantités allant de 5 à 30 % en poids et/ou des agents mouillants en quantités allant de 3 à 20 % en poids, à chaque fois rapporté à la préparation.

7. Procédé selon l'une des revendications 1 à 6,
**caractérisé en ce qu'**
on utilise la préparation sous la forme d'une émulsion aqueuse qui renferme de 1 à 20 % en poids, de préférence de 5 à 12 % en poids de la préparation rapporté à l'émulsion aqueuse.

8. Procédé selon l'une des revendications 1 à 7,
**caractérisé en ce que**
la préparation contient d'autres additifs usuels comme des agents antistatiques, des produits de terminaison du fil, des bactéricides et/ou des inhibiteurs de corrosion.

9. Procédé selon l'une des revendications 1 à 8,
**caractérisé en ce que**
les fibres sont choisies parmi les filaments en polyester.

10. Procédé selon l'une des revendications 1 à 9,
**caractérisé en ce que**
la préparation est appliquée en quantités comprises entre 0,25 et 0,45 % en poids rapporté au poids de fibre, sur la fibre.

11. Utilisation d'une préparation conformément à la revendication 1, pour la texturation par fausse torsion de fibres en filaments synthétiques sur des machines de texturation à appareil de chauffage à haute température bref.

12. Utilisation selon la revendication 11,
**caractérisée en ce qu'**
on utilise le produit sous la forme d'une émulsion aqueuse qui contient de 1 à 20 % en produit de produit.
